# EUROPÄISCHE PATENTSCHRIFT

(11) **EP 1 340 834 B1**
(45) Veröffentlichungstag und Bekanntmachung des Hinweises auf die Patenterteilung: **22.04.2009**
(21) Anmeldenummer: 03405004.7
(22) Anmeldetag: 07.01.2003
(51) Int. Cl.: C23C 4/16, C23C 4/12

(54) **Zylinderlaufflächenschicht für Verbrennungsmotoren sowie Verfahren zu deren Herstellung**
Coated running surfaces of combustion-engine cylinders and process of its manufacture
Revêtements de surfaces de contact de cylindres pour moteurs à combustion et procédé de sa fabrication

(30) Priorität: 27.02.2002 CH 3462002
(43) Veröffentlichungstag der Anmeldung: 03.09.2003
(73) Patentinhaber: Sulzer Metco AG, 5610 Wohlen (CH)
(72) Erfinder: Barbezat, Gérard, 8152 Opfikon (CH)
(74) Vertreter: Sulzer Management AG

(56) Entgegenhaltungen:
- EP-A- 0 455 812
- EP-A- 0 491 978
- EP-A- 0 816 527
- EP-A- 1 022 351
- WO-A-95/21994
- WO-A-99/05339
- FR-A- 1 424 406
- US-A- 2 588 422
- US-A- 3 016 447
- US-A- 5 151 308
- US-A- 5 592 927
- US-A- 5 766 693
- US-A- 5 900 272
- US-A1- 2002 011 243
- BARBEZAT G ET AL: "PLASMABESCHICHTUNGEN VON ZYLINDERKURBELGEHAEUSEN UND IHRE BEARBEITUNG DURCH HONEN" MTZ MOTORTECHNISCHE ZEITSCHRIFT, FRANCKH'SCHE VERLAGSHANDLUNG,ABTEILUNG TECHNIK. STUTTGART, DE, Bd. 62, Nr. 4, 1. April 2001 (2001-04-01), Seiten 314-320, XP001017720 ISSN: 0024-8525
- DATABASE WPI Section Ch, Week 197927 Derwent Publications Ltd., London, GB; Class M13, AN 1979-50021B XP002269025 & JP 54 066341 A (RIKEN LIGHT METAL IND CO), 28. Mai 1979 (1979-05-28)

## Beschreibung

Die Erfindung betrifft eine Zylinderlaufflächenschicht für Hubkolbenmotoren gemäss Anspruch 1 sowie ein Verfahren zur Herstellung derselben gemäss Anspruch 11.

Nachdem bei den Motorenölen in der letzten Zeit markante Fortschritte in Bezug auf deren Lebensdauer erreicht wurden, wäre es nun wünschenswert, den Ölverbrauch bei Hubkolbenmotoren soweit zu reduzieren, dass die Ölwechselintervalle weiter ausgedehnt werden können. Die Zielsetzung kann beispielsweise darin bestehen, dass die Ölwechselintervalle auf 100'000 km ausgedehnt werden, ohne dass dazwischen Öl nachgefüllt werden muss. Es ist bekannt, dass die Oberflächenbeschaffenheit (Topographie) der Zylinderlaufflächenschicht einen entscheidenden Einfluss auf den Ölverbrauch hat. Obwohl auch schon bis anhin hohe Oberflächengüten durch Honen erreicht werden konnten, weisen die heutigen Zylinderlaufflächenschichten zumeist eine nicht näher spezifizierte Porosität auf, bzw. sie sind zum Mindesten mit einzelnen Poren versehen, die relativ gross sind und den Ölverbrauch negativ beeinflussen.

Aus der Veröffentlichung WO 99/05339 A1 ist bereits ein thermisches Plasmabeschichtungsverfahren für Innenräume, insbesondere für Gleitlager bekannt, welches darauf abzielt, eine Oxidbildung in dem an sich oxidierbaren Beschichtungswerkstoff nach Möglichkeit zu verhindern, da derartige Oxideinschlüsse eine unerwünschte Porosität begünstigen. Es wird eine Gesamtporosität von weniger als 3 % angestrebt, wobei die Poren weitgehend geschlossen sein sollen. Weiter wird vorgeschlagen, die aufgebrachte Schicht auf eine arithmetische Mittenrauheit (Mittenrautiefe) Rₐ von 4 bis 30 µm aufzurauen. Durch die vorgeschlagenen Massnahmen können jedoch weder der Ölverbrauch wesentlich gesenkt noch die tribologischen Eigenschaften wesentlich verbessert werden.

Weiter ist aus der Veröffentlichung US 5 766 693 A ein Plasmabeschichtungsverfahren bekannt, bei welchem Mischschichten von Metallen und Metalloxiden in deren niedrigsten Oxidationsstufen erzeugt werden, in denen die Metall- und die Metalloxidregionen voneinander getrennt sind. Es werden ein Metalloxidgehalt von höchstens 30 %, ein Porositätsgrad von 3 bis 10 %, eine Porengrösse von 1 bis 6 µm and eine Oberflächenrauheit (arithmetische Mittenrauheit) von 3,8 bis 14 µm (150 bis 550 µ in) angestrebt. Durch die vorgeschlagenen Massnahmen können jedoch weder der Ölverbrauch wesentlich gesenkt noch die tribologischen Eigenschaften wesentlich verbessert werden.

In Dokument US 5 151 308 sind ein Verfahren und eine Vorrichtung zum thermischen Spritzen von Schichten hoher Dichte beschrieben, die als Korrosionsschutzschichten verwendet werden (siehe Coating Application Examples). Die ebenda beschriebene Vorrichtung ist ungeeignet zur Herstellung von Zylinderlaufflächenschichten für Personenwagenmotoren, da der Beschichtungsstrahl im Wesentlichen senkrecht auf die Zylinderlauffläche auftreffen muss und die Vorrichtung zu lang ist und deshalb nicht in Durchmesserrichtung in die Zylinderbohrung passt.

Das Dokument G. Barbezat et al. "Plasmabeschichten von Zylinderkurbelgehäusen und ihre Bearbeitung durch Honen", MTZ Bd. 62, Nr. 4, Seiten 314-320 gibt eine Einführung in die Plasmabeschichtung von Zylindarlaufflächen und deren Bearbeitung durch Honen.

Dokument US 2002/0011243 A1 offenbart die Zusammensetzung einer Schutzschicht für Zylinderlaufflächen sowie ein Spritzpulver und ein Plasmaspritzverfahren zur Herstellung der Schutzschicht.

Dokument YOSHA, Vol.34, Nr. 3, Pages 147-155; M. Nakagawa "Recent trends in thermal spray technology ..." enthält eine Übersicht über Anwendungen thermisch gespritzter Schichten.

Die Aufgabe der Erfindung besteht nun darin, die erwähnten Nachteile des Standes der Technik zu überwinden and eine verbesserte Zylinderlaufflächenschicht für Hubkolbenmotoren zu schaffen, welche günstige Voraussetzungen für einen niedrigen Ölverbrauch bietet and gleichzeitig gute tribologische Eigenschaften aufweist. Eine weitere Aufgabe der Erfindung besteht darin, ein Verfahren zur Erzeugung einer derart tiger Zylinderlaufflächenschichten anzugeben.

Diese Aufgabe wird hinsichtlich der Zylinderlaufflächenschicht durch die Kombination der im Kennzeichen des Anspruchs 1 angegeben Merkmale gelöst, während im Kennzeichen des Anspruchs 10 die Verfahrensschritte zur Erzeugung einer derartigen Zylinderlaufflächenschicht angeführt sind.

Die in den Ansprüchen erwähnte arithmetische Mittenrauheit Rₐ wird auch kurz als Mittenrauhwert oder als CLA (Center Line Average) bezeichnet. Sie ist definiert als die Höhe eines Rechteckes, dessen Länge der Länge einer gegebenen Messtrecke entspricht and dessen Fläche gleich der Fläche zwischen der Profilmittellinie and dem Oberflächenprofil ist, wahrend die gemittelte Rautiefe R_{z} definiert ist als der Mittelwert der Einzelrautiefen von fünf aufeinanderfolgenden Einzelmessstrecken (siehe: Enzyklopädie Naturwissenschaft and Technik, Band 3, Verlag Moderne Industrie, Landsberg a. Lech, Deutschland 1980, ISBN 3-478-41820-X, Seiten 3063 bis 3065).

Bevorzugte Ausführungsformen der erfindungsgemässen Laufflächenschicht sind in den abhängigen Ansprüchen 2 bis 9 umschrieben. In den abhängigen Verfahrensansprüchen 11 bis 20 werden einzelne Parameter angegeben, mit denen die Porosität der Zylinderlaufflächenschicht gezielt beeinflusst werden kann.

Durch die erfindungsgemässen Massnahmen wird einerseits sichergestellt, dass zur Aufnahme des Öls zur Bildung eines Ölfilms zwischen Kolben bzw. Kolbenringen und Zylinderwand und damit zur Erhaltung der guten tribologische Eigenschaften genügend Poren vorhanden sind. Andererseits kann aber der absolute Ölverbrauch durch die sehr kleinen Poren (Hohlräume) gering gehalten werden. Im Gegensatz zu herkömmlichen Zylinderlaufflächenschichten, bei denen die Porosität nicht gezielt beeinflusst wurde bzw. werden konnte, weist die erfindungsgemässe Schicht somit eine poröse Grundstruktur auf, bei der die Grösse der einzelnen Poren innerhalb eines definierten Bereichs liegt. Durch die mechanische Nachbearbeitung werden die an der Oberfläche liegenden Poren geöffnet.

In den beiliegenden Zeichnungen stellen dar:
Fig. 1 ein Diagramm, welches die Beziehung zwischen der gemittelten Rautiefe Rₐ und dem Leistungsniveau der Schichten wiedergibt.
Fig. 2 eine fotografischen Abbildung einer Zylinderlaufflächenschicht.

Die Erfindung geht aus von der überraschenden Feststellung, dass zwischen der arithmetischen Mittenrauheit Rₐ und dem Verhalten der Schichten eine wichtige gegenseitige technische Beziehung besteht. In Fig. 1 ist in der Abszisse (x-Achse) die arithmetische Mittenrauheit Rₐ aufgetragen, in der Ordinate - qualitativ, nicht quantitativ-das Leistungsniveau L der Schichten. Das Leistungsniveau L ist das Integral von Reibungskoeffizient, Ölverbrauch und Verschleisswiderstand. Bei zu geringer arithmetischer Mittenrauheit Rₐ besteht die Gefahr eines adhäsiven Verschleisses, des sog. "Scuffing" (Gebiet A in Fig. 1). Bei zu grosser arithmetischer Mittenrauheit Rₐ steigt der Ölverbrauch in unannehmbarer Weise an (Gebiet B in Fig. 1). Die angestrebte Verbesserung ist durch die Kombination der im Kennzeichen des Anspruchs 1 genannten Merkmale erzielbar.

Anhand der fotografischen Abbildung einer Zylinderlaufflächenschicht von Fig. 2 werden nachstehend deren beispielsweiser Aufbau sowie ein bevorzugtes Verfahren zur Erzeugung derselben näher erläutert.

Die mittels einer Plasmaspritzvorrichtung aufgebrachte Zylinderlaufflächenschicht 1 ist mit einer Vielzahl offener Poren 2, 3, 4 versehen. Die Poren weisen eine Grösse zwischen ca. 2 und 30 µm auf, wobei der überwiegende Teil zwischen ca. 5 und 20 µm gross ist. Der Porositäts-Grad der Schicht, d.h. der Anteil der Poren am gesamten Schichtvolumen, beträgt zwischen 1 und 5 %. Ebenso bewegt sich der flächenmässige Anteil der Poren 2, 3, 4 an der gesamten Oberfläche der Zylinderlaufflächenschicht 1 zwischen den genannten 1 und 5 %. Die Zylinderlaufflächenschicht 1 ist so aufgebaut, dass praktisch ausschliesslich Poren 2, 3, 4 mit einer Dimension <100 µm vorkommen.

Die Zylinderlaufflächenschicht 1 weist einen Gehalt an gebundenem Sauerstoff von 0,5 bis 8 Gewichts-% auf, wobei der gebundene Sauerstoff mit Eisen FeO- und Fe₃O₄-Kristalle bildet, welche als Festschmierstoffe wirken. Vorzugsweise beträgt der Gehalt an Fe₂O₃ weniger als 0,2 Gewichts-%. Die Menge der gebildeten Oxyde kann durch Anreichern oder Reduzieren der während des Beschichtungsvorgangs durch die zu beschichtende Zylinderbohrung strömenden Luft mit Stickstoff oder Sauerstoff weiter beeinflusst werden. Der Anteil von in der Zylinderlaufflächenschicht 1 gebundenem Sauerstoff kann ausserdem durch die Geschwindigkeit der während des Beschichtungsvorgangs durch die zu beschichtende Zylinderbohrung strömenden Luft beeinflusst werden. Bei Ersatz der Luft durch reinen Sauerstoff wird der gebundene Anteil an Sauerstoff in der Schicht um einen Faktor von etwa zwei reduziert.

Die vorwiegend aus Eisen bestehende Zylinderlaufflächenschicht 1 weist in etwa folgende chemische Zusammensetzung auf:
Fe = Differenz auf 100 Gewichts-%
C = 0,05 bis 1.5 Gewichts-%
Mn = 0,05 bis 3.5 Gewichts-%
Cr = 0.05 bis 18 Gewichts-%
Si = 0,01 bis 1 Gewichts-%
S = 0,001 bis 0,4 Gewichts-%

Sie weist zweckmässig eine Mikrohärte nach Vickers HV_{0,3} von 350 bis 550 N/mm² auf.

Um eine gute Zerspanbarkeit der Zylinderlaufflächenschicht 1 durch Bildung von MnS-Verbindungen zu erreichen, enthält diese vorzugsweise zwischen 1,2 und 3,5 Gewichts-% Mangan und 0,05 bis 0,4 Gewichts-% Schwefel.

Die Poren 2, 3, 4 sind sowohl flächenmässig wie auch grössenmässig stochastisch in der Schicht verteilt. Zum Aufbringen der Schicht wird vorzugsweise eine rotierende Plasmaspritzvorrichtung verwendet wird, so dass der zu beschichtende Motorblock während des Beschichtungsvorgangs ruhen kann. Nach dem Beschichten wird die Zylinderlaufflächenschicht 1 mechanisch, insbesondere durch Honen, vorzugsweise Diamanthonen, nachbearbeitet bis die Rauheit der Zylinderlaufflächenschicht 1 auf eine arithmetische Mittenrauheit Rₐ von 0,02 bis 0,4 µm und eine gemittelte Rautiefe R_{z} von 0,5 bis 5 µm, vorzugsweise auf eine arithmetische Mittenrauheit Rₐ von 0,05 bis 0,2 µm und eine gemittelte Rautiefe R_{z} von 1 bis 3 µm eingestellt, eingestellt ist.

Der Anteil der Poren 2, 3, 4 am gesamten Schichtvolumen (Porositäts-Grad), wie auch die Grösse (Dimension) der Poren 2, 3, 4 kann durch Ändern der Beschichtungsparameter sowie der Partikelgrösse des Beschichtungspulvers gezielt beeinflusst werden. Dabei spielt insbesondere die Enthalpie des Plasmas eine massgebende Rolle, welche vorwiegend durch den Wasserstoffgehalt im Plasmagas sowie den Plasmastrom bestimmt wird.

Beim erfindungsgemässen Verfahren zur Herstellung einer Zylinderlaufflächenschicht nach dem Anspruch 1, wird die Zylinderlaufflächenschicht 1 durch Plasmaspritzen eines gas- oder wasserverdüsten Beschichtungspulvers mit einer Partikelgrösse zwischen 5 und 100 µm, vorzugsweise von 10 und 50 µm, erzeugt, wobei der Spritzabstand, d.i. der Abstand zwischen dem Pulverinjektor des Plasmaspritzgerätes und der zu beschichtenden Oberfläche, 20 bis 50 mm beträgt.

Als Plasmagas wird zweckmässig Argon mit einem Anteil von 0,5 bis 5 NLPM (Normal Liter pro Minute) Wasserstoff verwendet. Der Plasmastrom liegt zweckmässig zwischen 100 und 500 Ampere, vorzugsweise zwischen 260 und 360 Ampere, bei einer Spannung von zwischen 35 und 45 Volt.

Eine solche Zylinderlaufflächenschicht 1 eignet sich insbesondere zum Aufbringen auf Substrate aus Al-Gusslegierungen, Al-Knetlegierungen, Gusseisen mit Lamellengraphit, Gusseisen mit Vermikulargraphit, Gusseisen mit Kugelgraphit oder Magnesium-Gusslegierungen.

## Patentansprüche

1. Zylinderlaufflächenschicht für Hubkolbenmotoren, wobei die Zylinderlaufflächenschicht (1) durch Plasmaspritzen aufgebracht ist und der Porositäts-Grad der Zylinderlaufflächenschicht-Oberfläche zwischen 0,5 und 10 %; liegt;
die Zylinderlaufflächenschicht-Oberfläche eine Vielzahl von offenen Poren (2, 3, 4) aufweist;
die statistisch mittlere Porengrösse zwischen 1 und 50 µm liegt, wobei zum Mindesten annähernd ausschliesslich Poren <100 µm vorhanden sind;
die Poren (2, 3, 4) in der Zylinderlaufflächenschicht-Oberfläche sowohl flächenmässig wie auch grössenmässig stochastisch verteilt sind;
die Zylinderlaufflächenschicht (1) einen Gehalt an gebundenem Sauerstoff von 0,5 bis 8 Gewichts-% aufweist;
die Zylinderlaufflächenschicht (1) eingelagerte FeO- und Fe₃O₄-Kristalle zur Bildung von Festschmierstoffen aufweist; und
die Rauheit der Zylindedaufflächenschicht (1) durch mechanische Nachbearbeitung auf eine arithmetische Mittenrauheit Ra von 0,05 bis 0,2 µm und eine gemittelte Rautiefe Rz von 1 bis 3 µm eingestellt ist.

2. Zylinderlaufflächenschicht nach Anspruch 1, **dadurch gekennzeichnet, dass** die statistisch mittlere Porengrösse zwischen 1 und 10 µm und der Porosität-Grad zwischen 0,5 und 5 % liegt.

3. Zylinderlaufflächenschicht nach einem der Ansprüche 1 bis 2, **dadurch gekennzeichnet, dass** die Rauheit durch Nachbearbeitung mittels Honen eingestellt ist.

4. Zylinderlaufflächenschicht nach Anspruch 3, **dadurch gekennzeichnet, dass** die Rauheit durch Nachbearbeitung mittels Diamanthonen eingestellt ist.

5. Zylinderlaufflächenschicht nach einem der Ansprüche 1 bis 4, **dadurch gekennzeichnet, dass** die Zylinderlaufflächenschicht eine Vickers-Mikrohärte HV_{0,3} von 350 bis 550 N/mm² aufweist.

6. Zylinderlaufflächenschicht nach einem der Ansprüche 1 bis 5, **dadurch gekennzeichnet, dass** die Zylinderlaufflächenschicht (1) zusätzlich C, Mn, Cr, Si und S enthält.

7. Zylinderlaufflächenschicht nach Anspruch 6, **dadurch gekennzeichnet, dass** die Zylinderlaufflächenschicht (1) folgende chemische Zusammensetzung aufweist:
Fe = Differenz auf 100 Gewichts-%
C = 0,05 bis 1.5 Gewichts-%
Mn = 0,05 bis 3.5 Gewichts-%
Cr = 0.05 bis 18 Gewichts-%
Si = 0,01 bis 1 Gewichts-%
S = 0,001 bis 0,4 Gewichts-%.

8. Zylinderlaufflächenschicht nach Anspruch 6, **dadurch gekennzeichnet, dass** die Zylinderlaufflächenschicht (1) folgende chemische Zusammensetzung aufweist:
Fe = Differenz auf 100 Gewichts-%
C = 0,05 bis 0.8 Gewichts-%
Mn = 0,05 bis 1.8 Gewichts-%
Cr = 11.5 bis 18 Gewichts-%
Si = 0,01 bis 1 Gewichts-%
S = 0,002 bis 0,2 Gewichts-%.

9. Zylinderlaufflächenschicht nach einem der Ansprüche 1 bis 5, **dadurch gekennzeichnet, dass** die Zylinderlaufflächenschicht (1) zur Verbesserung der Zerspanbarkeit zwischen 1,2 und 3,5 Gewichts-% Mn und 0,05 bis 0,4 Gewichts-% S enthält_{.}

10. Verfahren zur Herstellung einer Zylinderlaufflächenschicht nach dem Anspruch 1, **dadurch gekennzeichnet, dass** die Zylinderlaufflächenschicht (1) durch Plasmaspritzen eines gas- oder wasserverdüsten Beschichtungspulvers mit einer Partikelgrösse zwischen 5 und 100 µm erzeugt wird, wobei der Spritzabstand 20 bis 50 mm beträgt, und dass die Rauheit der Zylinderlaufflächenschicht durch mechanische. Nach bearbeitung auf eine arithmetische Mittenrauheit Ra von 0,05 bis 0,2 µm und eine gemittelte Rautiefe Rz von 1 bis 3 µm eingestellt wird.

11. Verfahren nach Anspruch 10, **dadurch gekennzeichnet, dass** das Beschichtungspulver eine Partikelgrösse zwischen 10 und 50 µm aufweist.

12. Verfahren nach Anspruch 10 oder 11, **dadurch gekennzeichnet, dass** das Beschichtungspulver folgende chemische Zusammensetzung aufweist:
Fe = Differenz auf 100 Gewichts-%
C = 0,05 bis 1.5 Gewichts-%
Mn = 0,05 bis 3.5 Gewichts-%
Cr = 0.05 bis 18 Gewichts-%
Si = 0,01 bis 1 Gewichts-%
S = 0,001 bis 0,4 Gewichts-%.

13. Verfahren nach Anspruch 10 oder 11, **dadurch gekennzeichnet, dass** das Beschichtungspulver folgende chemische Zusammensetzung aufweist:
Fe = Differenz auf 100 Gewichts-%
C = 0,05 bis 0.8 Gewichts-%
Mn = 0.05 bis 1.8 Gewichts-%
Cr = 11.5 bis 18 Gewichts-%
Si = 0,01 bis 1 Gewichts-%
S = 0,002 bis 0,2 Gewichts-%.

14. Verfahren nach einem der Ansprüch 10 bis 13, **dadurch gekennzeichnet, dass** die mechanische Nachbehandlung der Zylinderlaufflächenschicht (1) durch Diamanthonen erfolgt.

15. Verfahren nach einem der Ansprüche 10 bis 14, **dadurch gekennzeichnet, dass** zur Erzeugung der gewünschten Schichteigenschaften bzw. zum Verändern der Porengrösse und/oder des Porositäts-Grads die Grösse der Beschichtungspartikel und/oder die chemische Zusammensetzung des Beschichtungsmaterials und/oder die Enthalpie des Plasmas variiert wird/werden.

16. Verfahren nach Anspruch 15, **dadurch gekennzeichnet, dass** die Enthalpie des Plasmas durch Ändern des Plasmastroms und/oder des Anteils an Wasserstoff im Plasmagas variiert wird.

17. Verfahren nach Anspruch 16, **dadurch gekennzeichnet, dass** die Enthalpie des Plasmas durch Ändern des Plasmastroms variiert wird, wobei der Plasmastrom zwischen 100 und 500 Ampere gehalten wird.

18. Verfahren nach Anspruch 17, **dadurch gekennzeichnet, dass** der Plasmastrom zwischen 260 und 360 Ampere gehalten wird.

19. Verfahren nach einem der Ansprüche 10 bis 18, **dadurch gekennzeichnet, dass** der Plasmaspritzvorrichtung ein Plasmagas mit einem Anteil von 0,5 bis 5 NLPM (Normal-Liter pro Minute) Wasserstoff zugeführt wird.

20. Verfahren nach Anspruch 19, **dadurch gekennzeichnet, dass** als Plasmagas Argon eingesetzt wird.

## Claims

1. A coating for a cylinder running surface for reciprocal piston engines, wherein the coating (1) for a cylinder running surface is applied by plasma spraying and the degree of porosity of the surface of the coating for a cylinder running surface lies between 0.5 and 10%;
the surface of the coating for a cylinder running surface has a plurality of open pores (2, 3, 4);
the statistically average pore size is between 1 and 50 µm, with at least approximately only pores < 100 µm being present;
the pores (2, 3, 4) are distributed stochastically both areally and size-wise in the surface of the coating for a cylinder running surface;
the coating (1) for a cylinder running surface has a content of bound oxygen from 0.5 to 8% by weight;
the coating (1) for a cylinder running surface has embedded FeO and Fe₃O₄ crystals for the formation of solid lubricants; and
the roughness of the coating (1) for a cylinder running surface is set by mechanical post machining to an arithmetical average roughness Ra from 0.05 to 0.2 µm and to an average surface roughness Rz from 1 to 3 µm.

2. A coating for a cylinder running surface in accordance with claim 1, **characterised in that** the statistically average pore size is between 1 and 10 µm and the degree of porosity is between 0.5 and 5%.

3. A coating for a cylinder running surface in accordance with one of the claims 1 to 2, **characterised in that** the roughness is set by post machining by means of honing.

4. A coating for a cylinder running surface in accordance with claim 3, **characterised in that** the roughness is set by post machining by means of diamond honing.

5. A coating for a cylinder running surface in accordance with any one of the claims 1 to 4, **characterised in that** the coating for a cylinder running surface has a Vickers microhardness HV_{0.3} from 350 to 550 N/mm²_{.}

6. A coating for a cylinder running surface in accordance with any one of the claims 1 to 5, **characterised in that** the coating (1) for a cylinder running surface additionally contains C, Mn, Cr, Si and S.

7. A coating for a cylinder running surface in accordance with claim 6, **characterised in that** the coating (1) for a cylinder running surface has the following chemical composition:
Fe = difference to 100% by weight
C = 0.05 to 1.5% by weight
Mn = 0.05 to 3.5% by weight
Cr = 0.05 to 18% by weight
Si = 0.01 to 1% by weight
S = 0.001 to 0.4% by weight-%.

8. A coating for a cylinder running surface in accordance with claim 6, **characterised in that** the coating (1) for a cylinder running surface has the following chemical composition:
Fe = difference to 100% by weight
C = 0.05 to 0.8% by weight
Mn = 0.05 to 1.8% by weight
Cr = 11.5 to 18% by weight
Si = 0.01 to 1% by weight
S = 0.002 to 0.2% by weight.

9. A coating for a cylinder running surface in accordance with any one of the claims 1 to 5, **characterised in that** the coating (1) for a cylinder running surface contains between 1.2 and 3.5% by weight Mn and 0.05 to 0.4% by weight S for the improvement of the machinability.

10. A method for the manufacture of a coating for a cylinder running surface in accordance with claim 1, **characterised in that** the coating (1) for a cylinder running surface is produced by plasma spraying of a gas-atomised or water atomised coating powder having a particle size between 5 an 100 µm, with the spraying distance amounting to 20 to 50 mm; and **in that** the roughness of the coating for a cylinder running surface is set by mechanical post machining to an arithmetical average roughness Ra from 0.05 to 0.2 and an average surface roughness Rz from 1 to 3.

11. A method in accordance with claim 10, **characterised in that** the coating powder has a particle size between 10 and 10 µm.

12. A method in accordance with claim 10 or claim 11, **characterised in that** the coating powder has the following chemical composition:
Fe = difference to 100% by weight
C = 0.05 to 1.5% by weight
Mn = 0.05 to 3.5% by weight
Cr = 0.05 to 18% by weight
Si = 0.01 to 1 % by weight
S = 0.001 to 0.4% by weight.

13. A method in accordance with claim 10 or claim 11, **characterised in that** the coating powder has the following chemical composition:
Fe = difference to 100% by weight
C = 0.05 to 0.8% by weight
Mn = 0.05 to 1.8% by weight
Cr = 11.5 to 18% by weight
Si = 0. 01 to 1% by weight
S = 0.002 to 0.2% by weight.

14. A method in accordance with any one of the claims 10 to 13, **characterised in that** the mechanical post treatment of the coating for a cylinder running surface (1) takes place by diamond honing.

15. A method in accordance with any one of the claims 10 to 14, **characterised in that**, for the production of the desired layer properties or for the changing of the pore size and/or of the degree of porosity, the size of the coating particles and/or the chemical composition of the coating material and/or the enthalpy of the plasma is/are varied.

16. A method in accordance with claim 15, **characterised in that** the enthalpy of the plasma is varied by changing the plasma current and/or the portion of hydrogen in the plasma gas.

17. A method in accordance with claim 16, **characterised in that** the enthalpy of the plasma is varied by changing the plasma current, with the plasma current being kept between 100 and 500 amperes.

18. A method in accordance with claim 17, **characterised in that** the plasma current is kept between 260 and 360 amperes.

19. A method in accordance with any one of the claims 10 to 18, **characterised in that** a plasma gas having a portion from 0.5 to 5 NLPM (normal litres per minute) hydrogen is supplied to the plasma spray device.

20. A method in accordance with claim 19, **characterised in that** argon is used as the plasma gas.

## Revendications

1. Revêtement de surface de contact de cylindre pour des moteurs à combustion à piston alternatif, où le revêtement de surface de contact de cylindre (1) est appliqué par projection de plasma, et le degré de porosité de la surface du revêtement de surface de contact de cylindre est entre 0,5 et 10%;
la surface du revêtement de surface de contact de cylindre présente une pluralité de pores ouverts (2,3,4);
la grandeur de pore statistiquement moyenne se situe entre 1 et 50 µm, où au moins approximativement exclusivement des pores <100µm sont présents;
les pores (2,3,4) dans la surface du revêtement de surface de contact de cylindre sont répartis d'une manière aléatoire quant à la face et aussi à la grandeur;
le revêtement de surface de contact de cylindre (1) présente une teneur en oxygène lié de 0,5 à 8% en poids;
le revêtement de surface de contact de cylindre (1) présente des cristaux FeO- et Fe₃O₄- noyés pour former des matières lubrifiantes solides; et
la rugosité du revêtement de surface de contact de cylindre (1) est réglée par post-traitement mécanique à une rugosité arithmétique moyenne Ra de 0,05 à 0,2 µm et une profondeur de rugosité moyennée Rz de 1 à 3 µm.

2. Revêtement de surface de contact de cylindre selon la revendication 1, **caractérisé en ce que** la grandeur de pore statistique moyenne se situe entre 1 et 10 µm et le degré de porosité entre 0,5 et 5%.

3. Revêtement de surface de contact de cylindre selon l'une des revendications 1 à 2, **caractérisé en ce que** la rugosité est réglée par post-traitement au moyen de honage.

4. Revêtement de surface de contact de cylindre selon la revendication 3, **caractérisé en ce que** la rugosité est réglée par post-traitement au moyen d'un traitement au diamant.

5. Revêtement de surface de contact de cylindre selon l'une des revendications 1 à 4, **caractérisé en ce que** le revêtement de surface de contact de cylindre présente une microdureté Vickers HV_{0,3} de 350 à 550 N/mm².

6. Revêtement de surface de contact de cylindre selon l'une des revendications 1 à 5, **caractérisé en ce que** le revêtement de surface de contact de cylindre (1) contient de plus du C, Mn, Cr, Si et S.

7. Revêtement de surface de contact de cylindre selon la revendication 6, **caractérisé en ce que** le revêtement de surface de contact de cylindre (1) présente la composition chimique suivante:
Fe = Différence à 100% en poids
C = 0,05 à 1,5% en poids
Mn = 0,05 à 3,5% en poids
Cr = 0,05 à 18% en poids
Si = 0,01 à 1% en poids
S = 0,001 à 0,4% en poids.

8. Revêtement de surface de contact de cylindre selon la revendication 6, **caractérisé en ce que** le revêtement de surface de contact de cylindre (1) présente la composition chimique suivante:
Fe = Différence à 100% en poids
C = 0,05 à 0,8% en poids
Mn = 0,05 à 1,8% en poids
Cr = 11,5 à 18% en poids
Si = 0,01 à 1% en poids
S = 0,002 à 0,2% en poids.

9. Revêtement de surface de contact de cylindre selon l'une des revendications 1 à 5, **caractérisé en ce que** le revêtement de surface de contact de cylindre (1), pour améliorer l'aptitude à l'enlèvement des copeaux, contient entre 1,2 et 3,5% en poids de Mn et 0,05 à 0,4% en poids de S.

10. Procédé de fabrication d'un revêtement de surface de contact de cylindre selon la revendication 1, **caractérisé en ce que** le revêtement de surface de contact de cylindre (1) est produit par projection de plasma d'une poudre de revêtement évaporée au gaz ou à l'eau avec une grandeur de particule entre 5 et 100 µm, où l'écart de projection est de 20 à 50 mm, et **en ce que** la rugosité du revêtement de surface de contact de cylindre est réglée par un post-traitement mécanique à une rugosité arithmétique moyenne Ra de 0,05 à 0,2, et une profondeur de rugosité moyennée Rz de 1 à 3 µm.

11. Procédé selon la revendication 10, **caractérisé en ce que** la poudre de revêtement présente une grandeur de particule entre 10 et 50 µm.

12. Procédé selon la revendication 10 ou 11, **caractérisé en ce que** la poudre de revêtement présente la composition chimique suivante:
Fe = différence à 100% en poids
C = 0,05 à 1,5% en poids
Mn = 0,05 à 3,5% en poids
Cr = 0,05 à 18% en poids
Si = 0,01 à 1% en poids
S = 0,001 à 0,4% en poids.

13. Procédé selon la revendication 10 ou 11, **caractérisé en ce que** la poudre de revêtement présente la composition chimique suivante:
Fe = différence à 100% en poids
C = 0,05 à 0,8% en poids
Mn = 0,05 à 1,8% en poids
Cr = 11,5 à 18% en poids
Si = 0,01 à 1% en poids
S = 0,002 à 0,2% en poids.

14. Procédé selon l'une des revendications 10 à 13, **caractérisé en ce que** le post-traitement mécanique du revêtement de surface de contact de cylindre (1) a lieu par traitement au diamant.

15. Procédé selon l'une des revendications 10 à 14, **caractérisé en ce que** pour la production des propriétés de couche recherchées respectivement pour la modification de la grandeur des pores et/ou du degré de porosité, la grandeur des particules de revêtement et/ou la composition chimique du matériau de revêtement et/ou l'enthalpie du plasma est/sont modifiées.

16. Procédé selon la revendication 15, **caractérisé en ce que** l'enthalpie du plasma est modifiée par une modification du courant de plasma et/ou de la part en hydrogène dans le gaz de plasma.

17. Procédé selon la revendication 16, **caractérisé en ce que** l'enthalpie du plasma est modifiée par une modification du courant de plasma, où le courant de plasma est maintenu entre 100 et 500 Ampères.

18. Procédé selon la revendication 17, **caractérisé en ce que** le courant de plasma est maintenu entre 260 et 360 Ampères.

19. Procédé selon l'une des revendications 10 à 18, **caractérisé en ce qu'**on amène au dispositif de projection de plasma un gaz de plasma avec une partie de 0,5 à 5 NLPM (Litre Normal par Minute) d'hydrogène.

20. Procédé selon la revendication 19, **caractérisé en ce que** l'argon est utilisé comme gaz de plasma.
